# FASCICULE DE BREVET EUROPEEN

(11) **EP 1 147 911 B1**
(45) Date de publication et mention de la délivrance du brevet: **09.03.2005**
(21) Numéro de dépôt: 01420083.6
(22) Date de dépôt: 06.04.2001
(51) Int. Cl.: B41M 1/12, B41M 1/34, B41M 5/00

(54) **Support imprimable résistant au feu**
Feuerbeständiges druckbares Medium
Fireresistant printable medium

(30) Priorité: 12.04.2000 FR 0004706
(43) Date de publication de la demande: 24.10.2001
(73) Titulaire: Porcher Industries, 38300 Bourgoin Jallieu (FR)
(72) Inventeur: Scheffer, Jacques Laurent, 69390 Charly (FR); Lesueur, David Jean Louis, 76310 Saint Alban de Montbel (FR)
(74) Mandataire: Martin, Didier Roland Valéry

(56) Documents cités:
- EP-A- 0 710 552
- EP-A- 0 771 647
- EP-A- 0 867 305
- DE-A- 3 007 185
- FR-A- 2 748 690
- US-A- 5 302 575
- US-A- 5 360 640

## Description

La présente invention se rapporte au domaine technique des supports de toute sorte destinés à être imprimés par impression numérique ou par sérigraphie, en vue de réaliser un support imprimé à usage extérieur (affiches publicitaires, par exemple) ou intérieur (affiches à caractère général, publicitaire ou non, présentes dans des magasins, bureaux ou établissements).

La présente invention concerne un support destiné à être imprimé par impression numérique ou par sérigraphie, comprenant un substrat de base formant l'ossature du support et un enduit formant le revêtement du substrat et servant à l'impression.

Il est déjà connu de réaliser des supports souples destinés à être imprimés par la technique d'impression dite **«** *digital printing »*, communément connue sous le nom d'impression digitale ou impression numérique. D'une manière générale, l'impression numérique recouvre deux domaines voisins, à savoir l'impression numérique large format (*« large format digital printing »*), et l'impression digitale petit format (*« small format digital printing »*).

Dans le cas de l'impression numérique large format, les supports imprimés sont de surface importante, et par exemple de l'ordre de plusieurs milliers de mètres carrés, et destinés à une utilisation en extérieur. A titre d'exemple, les supports imprimés de ce type peuvent être des affiches de toute sorte, telles que des affiches de cinéma, ou encore des affiches publicitaires éclairées disposées le long de voies de transport « *billboards »*, ou encore des affiches ou des supports destinés à recouvrir des façades de bâtiments ou des échafaudages.

Les supports connus et répondant à cette classification sont généralement formés d'un substrat de base, réalisé en papier vinyle, bâche, grille, non tissé, moquette, store, film polypropylène, film acrylique ou encore film ABS par exemple, le support de base étant généralement enduit d'un revêtement permettant l'impression numérique. Les produits connus se présentent sous forme de rouleaux de longueur variable et par exemple de l'ordre de trente mètres linéaires.

Les produits enduits connus de ce type sont ensuite imprimés par impression numérique et par jet d'encre en milieu solvant, ou plus rarement en milieu aqueux, à l'aide de diverses machines de marquage disponibles actuellement sur le marché.

Accessoirement, de tels produits enduits peuvent être imprimés par la technique de la sérigraphie.

Les supports enduits imprimés par impression numérique large format ou encore imprimés par sérigraphie, s'ils donnent généralement satisfaction, souffrent néanmoins de certains inconvénients liés par exemple aux coûts relativement élevés des machines d'impression nécessaires et essentiellement à leur faible résistance au feu, alors même que de tels supports enduits imprimés sont disposés ou intégrés dans des lieux destinés à recevoir du public.

Ainsi, la plupart de ces supports imprimés large format ne sont pas à même de subir avec succès les normes requises en matière de classement au feu. Ceci est particulièrement le cas pour les supports enduits à base de support en papier qui sont combustibles et donc sans classement au feu. Dans le cas des supports enduits contenant un support de base autre que le papier, le classement au feu susceptible d'être obtenu par de tels supports est au mieux un classement M1 (selon la norme NF P92-503 et NF P92-507) ou B1 (selon la norme DIN 4102) par exemple dans le cas de supports enduits de PVC, ce qui s'avère ou peut s'avérer insuffisant.

Les supports imprimés selon la technique de l'impression numérique petit format sont généralement destinés à être utilisés à l'intérieur de bâtiments et sont donc en général de dimension plus réduite. A titre d'application, on peut citer par exemple les affiches, à caractère publicitaire ou non, disposées dans des magasins, bureaux ou établissements publics, de telles affiches pouvant être également éclairées ou rétro - éclairées, ou se présenter sous la forme d'enseignes lumineuses.

Les techniques d'impression utilisées sont l'impression numérique par jet d'encre aqueux ou encore par transfert électrostatique. Par rapport aux supports imprimables par les techniques de l'impression numérique large format, les supports imprimés utilisés dans la technique de l'impression numérique petit format souffrent sensiblement des mêmes inconvénients, bien qu'à un moindre degré en matière de coûts des machines d'impression à utiliser, ainsi qu'en matière de niveaux de résolution. Il en est également de même des inconvénients liés à la capacité de tels supports enduits à satisfaire aux exigences réglementaires concernant l'incombustibilité ou l'ininflammabilité de ces produits, qui sont directement destinés à être implantés dans des lieux recevant ou en contact avec le public. Ainsi, il s'avère que les supports destinés à être imprimés par la technologie de l'impression numérique petit format et réalisés à partir de supports de base de type papier, supports adhésivés ou films, souffrent d'un inconvénient lié à leur absence totale de résistance au feu ou à leur faible résistance au feu. Dans le cas du papier, le support ne répond à aucun classement au feu, alors que dans le cas de supports enduits, ils peuvent au mieux répondre à une classification au feu de type M1 (selon la norme NF P92-503 et NF P92-507) ou B1 (selon la norme DIN 4102).

On connaît enfin, de manière générale, des supports imprimables destinés par exemple à former des bâches ou couverture de protection, lesdits supports étant réalisés à partir de tissus polyesters enduits de PVC. De tels supports imprimables peuvent au mieux satisfaire aux conditions de classement M1 (selon la norme NF P92-503 et NF P92-507). Outre leur résistance au feu insuffisante, voire quasiment inexistante, de tels produits sont susceptibles de dégager un certain nombre de vapeurs toxiques en cas de combustion, notamment des vapeurs d'acide chlorhydrique, ce qui ne leur permet pas de satisfaire à des exigences réglementaires ou normatives élevées.

On connaît, par le document DE-30 07 185, une plaque d'insonorisation et d'ignifugation pour le bâtiment destinée à être imprimée par sérigraphie. Cette plaque à base de fibres minérales, est soumise à une pulvérisation, sur l'une de ses faces, d'un produit de ramollissement. La plaque est ensuite soumise à un lissage surfacique par passage entre deux cylindres chauffés. Ce traitement permet à la plaque d'être imprimée par sérigraphie sur sa face qui a été soumise à la pulvérisation.

L'objet de l'invention vise en conséquence à proposer un nouveau support destiné à être imprimé par impression numérique ou par sérigraphie ne présentant pas les inconvénients énumérés précédemment et qui soit susceptible de présenter des caractéristiques d'incombustibilité améliorée, tout en permettant une impression numérique ou par sérigraphie.

Un autre objet de l'invention vise à proposer un nouveau support destiné à être imprimé par impression numérique ou par sérigraphie qui soit à même de satisfaire à des exigences de résistance au feu particulièrement élevées, et susceptible d'éviter le dégagement de vapeur toxique.

Un autre objet de l'invention vise à proposer un nouveau support destiné à être imprimé par impression numérique ou par sérigraphie, qui soit susceptible de conserver son caractère d'incombustibilité avant ou après impression, et ce quels que soient la nature et le type de l'encre utilisés.

Un objet complémentaire de l'invention vise à proposer un nouveau support destiné à être imprimé par impression numérique ou par sérigraphie, qui soit compatible avec l'ensemble des matériels d'impression disponible.

Un autre objet complémentaire de l'invention vise à proposer un nouveau support destiné à être imprimé par impression numérique ou par sérigraphie, qui soit réalisable à partir de substrats de base et d'enduits classiques, et ce pour un coût industriel acceptable.

Les objets assignés à l'invention sont obtenus à l'aide d'un support destiné à être imprimé par impression numérique ou par sérigraphie conforme au libellé de la revendication 1.

Les objets assignés à l'invention sont également atteints à l'aide d'un procédé conforme au libellé de la revendication 9.

D'autres objets et avantages de l'invention seront décrits plus en détails à la lumière de la description qui suit, donnée à l'aide d'exemples purement illustratifs.

Au sens de l'invention, on entendra par l'expression *« impression numérique » ou* son synonyme *« impression digitale »* tout type d'impression correspondant au terme *« digital printing »* incluant l'impression par transfert électrostatique ou l'impression par jet d'encre quelque soit son niveau de résolution, qu'il s'agisse d'une impression par encre en voie pigmentaire, aqueuse ou solvant.

Au sens de l'invention, les supports destinés à être imprimés pourront être également imprimés par sérigraphie.

Selon l'invention, le support destiné à être imprimé par impression numérique ou par sérigraphie comprend :
- un substrat de base généralement souple, ou présentant une certaine souplesse suffisante pour réaliser l'impression à l'aide des techniques connues, formant l'ossature du support,
- un enduit formant le revêtement du substrat et servant à réaliser l'impression à l'aide des techniques mentionnées précédemment.

Le substrat est conditionné généralement sous forme de rouleau pouvant ensuite être découpé sous une forme plane adaptée à l'imprimante. Il peut être de forme géométrique définie, par exemple rectangulaire, l'enduit formant le revêtement extérieur du substrat s'étendant de préférence sur une seule face, face sur laquelle sera réalisée l'impression. Au sens de l'invention, il est cependant envisageable de réaliser un support enduit dont le revêtement extérieur forme les deux faces opposées du substrat.

Selon l'invention, le substrat de base destiné à être enduit sera constitué de fibres ou fils ou encore filaments minéraux, de préférence incombustibles, formant une masse à enduire F. Le substrat de base pourra ainsi être formé de manière non limitative par un tissu de verre, par une grille de verre ou encore par un substrat non tissé à base de verre.

L'enduit formant le revêtement, par exemple extérieur ou à coeur du substrat, sera formé par au moins un polymère imprimable de masse E appliqué par des techniques connues sur le substrat de base.

Avantageusement, les polymères imprimables seront choisis parmi ceux susceptibles d'être imprimés par encre aqueuse ou solvant par des techniques à haute résolution (de 50 à 1200 DPI et plus), de façon à réaliser des supports ou substrats d'impression pour le domaine de l'impression numérique.

A titre d'exemple non limitatif, la couche de polymères imprimables pourra être appliquée sur le substrat de base par toutes techniques connues classiques telles que par enduction, couchage, extrusion, coextrusion, contre collage, pulvérisation ou imprégnation du polymère.

L'invention consiste donc à avoir sélectionné des fibres, fils ou filaments minéraux incombustibles et à les avoir enduits d'une couche de polymères imprimables en quantité telle que le ratio E/(E+F) correspondant au ratio de la masse enduite sur la masse totale du support permette de conserver le caractère incombustible de l'ensemble du support avant comme après impression. Selon l'invention, le ratio E/(E+F) est compris entre 4% et 50%, la limite inférieure donnée, soit 4%, correspondant sensiblement à la quantité minimale de polymères imprimables nécessaires pour imprimer. De manière avantageuse, la valeur inférieure pourra être relevée à 7%, la valeur moyenne préférentielle étant de l'ordre de 10% environ.

De manière avantageuse, le support conforme à l'invention sera exempt de composés halogènes ou halogénés tels que du chlore, du brome, du fluor ou de l'iode, en vue d'éviter notamment toute possibilité de dégagement gazeux en cas de combustion du support enduit et imprimé, et d'obtenir un support enduit imprimable ayant des propriétés de résistance au feu encore supérieures.

Le support enduit et imprimable conforme à l'invention sera à même d'assurer l'incombustibilité du support après impression avec la plupart des types d'encre utilisés. A cette fin, le support contiendra avantageusement un agent ignifuge permettant d'abaisser l'indice d'oxygène de la surface, destinée à recevoir l'encre d'impression, à une valeur inférieure à celle nécessaire à la combustion de l'encre. De manière avantageuse, l'agent ignifuge sera présent et/ou dispersé dans le polymère imprimable à un taux pouvant varier de 0% (absence complète d'agent ignifuge) à 90% de la masse de l'enduit, la valeur préférentielle étant de l'ordre d'environ 25%. La nature et le taux d'incorporation du composé ignifuge seront bien évidemment déterminés selon la nature et composition de l'encre, de manière à être parfaitement adaptés aux caractères d'incombustibilité recherchés.

Le taux d'incorporation devra néanmoins être adapté et déterminé par l'homme du métier de manière classique pour rester dans des limites acceptables, afin de ne pas dégrader outre mesure les propriétés du support et notamment sa résistance mécanique. A titre d'exemple, les composés ignifuges susceptibles d'être utilisés contiendront avantageusement du phosphore et/ou de l'azote, le composé étant en dispersion aqueuse ou en solution dans un solvant.

Bien évidemment, le polymère imprimable destiné à former l'enduit est sélectionné de façon à présenter une certaine solubilité à l'eau dans le cas d'une impression par jet d'encre aqueuse, ou au solvant dans le cas d'impression à jet d'encre solvant.

De manière optionnelle, lorsque le procédé d'application de l'enduit doit être effectué de manière mécanique, par exemple à l'aide d'un système racleur, l'enduit pourra contenir un agent épaississant en quantité suffisante pour obtenir la viscosité nécessaire, par exemple de l'ordre de 20000 m.Pa.s. Cet agent épaississant sera choisi de manière connue par l'homme du métier et pourra par exemple être à base de caséine, d'amidon ou autre.

Dans tous les cas, le pouvoir calorifique du support enduit imprimable conforme à l'invention sera inférieur à 10000 kJ/kg et de préférence inférieur à 2500 kJ/kg, et ce avant ou après l'impression, afin de pouvoir satisfaire aux exigences normatives les plus sévères en matière de résistance au feu.

Le respect de l'ensemble de ces caractéristiques de fabrication permet d'obtenir un support enduit imprimable particulièrement résistant au feu et susceptible de satisfaire aux différentes exigences réglementaires ou normatives européennes ou autres les plus sévères. Les supports enduits obtenus conformes à l'invention sont en particulier susceptibles de répondre aux critères de classement M0 (selon la norme NF P92-510) et A2 (selon la norme DIN 4102-1).

Par ailleurs, il s'avère que les produits conformes à l'invention sont susceptibles d'être imprimés par la quasi-totalité des machines d'impression connues actuellement, quels que soient la nature et le type d'encre utilisés.

Les exemples de produits fabriqués sont les suivants :

### Exemple 1 :

On réalise un support imprimable par jet d'encre voie aqueuse pour imprimante de laize 91,44 cm (36 pouces) de la manière suivante :
- Le substrat est une toile de verre à fils continus de titre 68 tex, de masse surfacique 205 g/m² référencé 3695 chez Porcher Industries.
- La formulation de l'enduit est la suivante :

### Polymère imprimable :

Dispersion aqueuse d'un polyuréthanne aliphatique modifié référencé Rowathan 12892 W chez Rowa → 100 parties.

### Agent abaissant l'indice d'oxygène (agent ignifuge) :

Dispersion aqueuse à base d'un composé phosphore/azote référencé FLACAVON® H14/112 chez Schill et Seilacher → 16 parties.

### Agent épaississant :

Ajout en quantité nécessaire pour obtenir une viscosité de l'ordre de 20000 m.Pa.s

L'extrait sec du bain est ajusté de façon à être proche de 26%. Après enduction à la racle d'une seule face de cette toile et séchage de la formulation, on obtient ainsi un tissu translucide revêtu de 15 à 20 g/m² de l'enduit décrit ci-dessus, dont le pouvoir calorifique supérieur mesuré selon la norme NF P92-510 est inférieur à 2500 kJ/kg et est inférieur à 4200 kWs/kg selon la norme DIN 4102-1, ce qui lui permet d'être classé respectivement M0 et A2.

Ce tissu est ensuite découpé en rouleaux de 91,44 cm (36 pouces) de laize et de longueur variable pour être imprimé par jet d'encre voie aqueuse haute résolution.

A titre d'exemple, ce tissu imprimé est utilisable pour réaliser une affiche publicitaire rétro-éclairée.

### Exemple 2 :

On répète l'exemple 1 en remplaçant la toile de verre décrite référencée 3695 par un satin de verre obtenu par tissage de fils continus 136 tex, de masse surfacique 420 g/m² et référencé 969 chez Porcher Industries.

La formulation de l'enduit est identique à celle de l'exemple 1. Par un procédé d'enduction à la racle, on enduit chacune des faces de ce satin d'environ 15 à 20 g/m² après séchage de l'enduit décrit ci-dessus. On obtient ainsi un tissu opaque imprimable par encre aqueuse sur ces deux faces, et dont le pouvoir calorifique supérieur mesuré selon la norme NF P92-510 et DIN 4102-1 lui permet d'être classé respectivement M0 et A2 Ce tissu est ensuite découpé en rouleaux de 91,44 cm (36 pouces) de laize et de longueur variable pour être imprimé par jet d'encre voie aqueuse haute résolution. Ce produit peut également être proposé en largeur de 1,52 m pour impression phase aqueuse sur imprimante de laize 152,4 cm (60 pouces). A titre d'exemple, ce tissu opaque imprimable sur ces deux faces est utilisable pour réaliser des affiches signalétiques à l'intérieur de halls d'expositions.

### Exemple 3 :

On réalise un support imprimable pour impression numérique d'encre solvantée pour imprimante de laize 2 m de la manière suivante :
- Le substrat est une grille de verre à fils continus de titre 68 tex, de contexture 12 x 3,5 c'est à dire 12 fils de chaîne/cm et 3,5 fils de trame/cm, de masse surfacique 107 g/m² et référencée 3449 chez Porcher Industries.
- La formulation de l'enduit est la suivante :

### Polymère imprimable :

Vernis AGS 469 disponible chez Holliday Dispersions qui est une solution en phase solvant d'un mélange d'acryliques et d'extrait sec 25,9% → 100 parties.

### Agent abaissant l'indice d'oxygène (agent ignifuge) :

Mélange de composés cycliques di et tri-phosphonates référencé EMTEX® L3309 chez Wesserland → 7 parties.

Après imprégnation par foulardage et séchage de la formulation, on obtient ainsi une grille imprégnée de 4 à 6% de l'enduit décrit ci-dessus, soit 4,3 à 6,4 g/m² d'enduit, ce qui permet de répondre au classement M0 de la norme NF P92-510 et A2 de la norme DIN 4102-1. Cette grille de laize 2 m est ensuite découpée en rouleaux de longueur variable pour impression numérique d'encre solvantée. A titre d'exemple, cette grille imprimable est utilisable pour réaliser des affiches publicitaires extérieures type *« Billboards »*.

## Revendications

1. Support résistant au feu destiné à être imprimé par impression numérique ou par sérigraphie comprenant :
- un substrat de base formant l'ossature du support, ledit substrat étant formé par des fibres ou fils minéraux de masse F,
- un enduit formant le revêtement du substrat et servant à l'impression,
**caractérisé en ce que** l'enduit est formé par au moins un polymère imprimable de masse E, le ratio E/(E+F) étant compris entre d'une part une limite inférieure correspondant sensiblement à la quantité minimale de polymère imprimable nécessaire pour imprimer et d'autre part 50%.

2. Support selon la revendication 1 **caractérisé en ce qu'**il est exempt de composés halogènes ou halogénés.

3. Support selon la revendication 1 ou la revendication 2 **caractérisé en ce qu'**il contient un agent ignifuge.

4. Support selon la revendication 3 **caractérisé en ce que** l'agent ignifuge est dispersé dans le polymère imprimable.

5. Support selon la revendication 4 **caractérisé en ce que** l'agent ignifuge représente au maximum 90% de l'enduit, et de préférence environ 25%.

6. Support selon l'une des revendications précédentes **caractérisé en ce que** son pouvoir calorifique est inférieur à 10000 kJ/kg.

7. Support selon l'une des revendications précédentes **caractérisé en ce que** son pouvoir calorifique est inférieur à 2500 kJ/kg.

8. Support selon l'une des revendications précédentes **caractérisé en ce que** le substrat de base est formé par un tissu de verre ou par un non-tissé.

9. Procédé de fabrication d'un support résistant au feu destiné à être imprimé par impression numérique ou par sérigraphie comprenant les étapes suivantes :
- une étape dans laquelle on fournit un substrat de base, formé par des fibres ou fils minéraux de masse F, et destiné à former l'ossature du support,
- une étape dans laquelle on fournit un enduit destiné à former le revêtement du substrat et servant à l'impression,
ledit procédé étant **caractérisé en ce que** l'enduit est formé par un polymère imprimable de masse E, et **en ce que** ledit polymère imprimable est appliqué sur le substrat en quantité telle que le ratio E/(E+F) est compris entre d'une part une limite inférieure correspondant sensiblement à la quantité minimale de polymère imprimable nécessaire pour imprimer et d'autre part 50%.

10. Procédé de fabrication conforme à la revendication 9 **caractérisé en ce qu'**il ne comporte aucune étape d'introduction dans le support de composés halogènes ou halogénés.

11. Procédé selon la revendication 9 ou la revendication 10 **caractérisé en ce qu'**il comprend une étape d'introduction d'un agent ignifuge dans le support.

12. Procédé selon la revendication 11 **caractérisé en ce que** l'étape d'introduction d'agent ignifuge est une étape de dispersion de l'agent ignifuge dans le polymère imprimable.

13. Procédé selon la revendication 12 **caractérisé en ce que** l'étape de dispersion de l'agent ignifuge est menée pour que l'agent ignifuge représente au maximum 90% de l'enduit, et de préférence environ 25%.

14. Procédé selon l'une des revendications 9 à 13 **caractérisé en ce que** le substrat de base est formé par un tissu de verre ou par un non-tissé.

## Patentansprüche

1. Feuerfestes Trägermaterial, das dazu bestimmt ist, durch Digitaldruck oder Siebdruck bedruckt zu werden, umfassend:
- ein Grundsubstrat, welches das Gerüst des Trägermaterials bildet, wobei das Substrat aus Mineralfasern oder -fäden mit der Masse F besteht,
- einen Überzug, der die Beschichtung des Substrats bildet und zum Bedrucken dient,
**dadurch gekennzeichnet, dass** der Überzug aus mindestens einem bedruckbaren Polymer mit der Masse E besteht, wobei das Verhältnis E/(E+F) zwischen einerseits einer unteren Grenze, die im Wesentlichen der Mindestmenge des zum Bedrucken notwendigen bedruckbaren Polymers entspricht, und andererseits 50% liegt.

2. Trägermaterial nach Anspruch 1, **dadurch gekennzeichnet, dass** es frei von Halogen- oder halogenisierten Verbindungen ist.

3. Trägermaterial nach Anspruch 1 oder 2, **dadurch gekennzeichnet, dass** es flammwidrig machendes Mittel enthält.

4. Trägermaterial nach Anspruch 3, **dadurch gekennzeichnet, dass** das flammwidrig machende Mittel im bedruckbaren Polymer fein verteilt ist.

5. Trägermaterial nach Anspruch 4, **dadurch gekennzeichnet, dass** das flammwidrig machende Mittel höchstens 90% und vorzugsweise ca. 25% des Überzugs darstellt.

6. Trägermaterial nach einem der vorhergehenden Ansprüche, **dadurch gekennzeichnet, dass** sein Brennwert unter 10000kJ/kg liegt.

7. Trägermaterial nach einem der vorhergehenden Ansprüche, **dadurch gekennzeichnet, dass** sein Brennwert unter 2500 kJ/kg liegt.

8. Trägermaterial nach einem der vorhergehenden Ansprüche, **dadurch gekennzeichnet, dass** das Grundsubstrat aus einem Glasgewebe oder einem Vlies besteht.

9. Herstellungsverfahren für ein feuerfestes Trägermaterial, das dazu bestimmt ist, durch Digitaldruck oder Siebdruck bedruckt zu werden, folgende Schritte umfassend:
- einen Schritt, bei dem ein Grundsubstrat bereitgestellt wird, das aus Mineralfasern oder -fäden mit der Masse F besteht und dazu bestimmt ist, das Gerüst des Trägermaterials zu bilden,
- einen Schritt, bei dem ein Überzug bereitgestellt wird, der dazu bestimmt ist, die Beschichtung des Substrats zu bilden, und der zum Bedrucken dient,
wobei das Verfahren **dadurch gekennzeichnet ist, dass** der Überzug aus einem bedruckbaren Polymer mit der Masse E besteht, und dass das bedruckbare Polymer in solch einer Menge auf das Substrat aufgetragen wird, dass das Verhältnis E/(E+F) zwischen einerseits einer unteren Grenze, die im Wesentlichen der Mindestmenge des zum Bedrucken notwendigen bedruckbaren Polymers entspricht, und andererseits 50% liegt.

10. Herstellungsverfahren nach Anspruch 9, **dadurch gekennzeichnet, dass** es keinen Schritt der Zugabe von Halogen- oder halogenisierten Verbindungen zum Trägermaterial umfasst.

11. Verfahren nach Anspruch 9 oder 10, **dadurch gekennzeichnet, dass** es einen Schritt der Zugabe eines flammwidrig machenden Mittels zum Trägermaterial umfasst.

12. Verfahren nach Anspruch 11, **dadurch gekennzeichnet, dass** der Schritt der Zugabe des flammwidrig machenden Mittels ein Schritt des feinen Verteilens des flammwidrig machenden Mittels im bedruckbaren Polymer ist.

13. Verfahren nach Anspruch 12, **dadurch gekennzeichnet, dass** der Schritt des feinen Verteilens des flammwidrig machenden Mittels so erfolgt, dass das flammwidrig machende Mittel höchstens 90% und vorzugsweise ca. 25% des Überzugs darstellt.

14. Verfahren nach einem der Ansprüche 9 bis 13, **dadurch gekennzeichnet, dass** das Grundsubstrat aus einem Glasgewebe oder einem Vlies besteht.

## Claims

1. Fire-resistant medium intended to be printed by digital printing or by screen printing, comprising:
- a base substrate forming the framework of the medium, the said substrate being formed by mineral fibres or threads of mass F,
- a coating forming the covering of the substrate and serving for printing,
**characterised in that** the coating is formed by at least one printable polymer of mass E, the ratio E/(E+F) lying between on the one hand a low limit corresponding substantially to the minimum quantity of printable polymer necessary for printing and on the other hand 50%.

2. Medium according to Claim 1, **characterised in that** it is free from halogen or halogenated compounds.

3. Medium according to Claim 1 or Claim 2, **characterised in that** it contains a flame-retardant agent.

4. Medium according to Claim 3, **characterised in that** the flame-retardant agent is dispersed in the printable polymer.

5. Medium according to Claim 4, **characterised in that** the flame-retardant agent represents no more than 90% of the coating and preferably approximately 25%.

6. Medium according to one of the preceding claims, **characterised in that** its calorific value is below 10,000 kJ/kg.

7. Medium according to one of the preceding claims, **characterised in that** its calorific value is below 2500 kJ/kg.

8. Medium according to one of the preceding claims, **characterised in that** the base substrate is formed by a glass cloth or by a non-woven fabric.

9. Method of manufacturing a fire-resistant medium intended to be printed by digital printing or by screen printing, comprising the following steps:
- a step in which a base substrate is supplied, formed by mineral fibres or threads of mass F, and intended to form the framework of the medium,
- a step in which a coating is supplied intended to form the covering of the substrate and serving for printing,
the said method being **characterised in that** the coating is formed by a printable polymer of mass E, and **in that** the said printable polymer is applied to the substrate in a quantity such that the ratio E/(E+F) lies between on the one hand a lower limit corresponding substantially to the minimum quantity of printable polymer necessary for printing and on the other hand 50%.

10. Manufacturing method according to Claim 9, **characterised in that** it comprises no step of introducing halogen or halogenated compounds into the medium.

11. Method according to Claim 9 or Claim 10, **characterised in that** it comprises a step of introducing a flame-retardant agent into the medium.

12. Method according to Claim 11, **characterised in that** the step of introducing a flame-retardant agent is a step of dispersing the flame-retardant agent in the printable polymer.

13. Method according to Claim 12, **characterised in that** the step of dispersing the flame-retardant agent is performed so that the flame-retardant agent represents no more than 90% of the coating and preferably approximately 25%.

14. Method according to one of Claims 9 to 13, **characterised in that** the base substrate is formed by a glass cloth or by a non-woven fabric.
